# EUROPÄISCHE PATENTSCHRIFT

(11) **EP 0 361 038 B1**
(45) Veröffentlichungstag und Bekanntmachung des Hinweises auf die Patenterteilung: **28.07.1993**
(21) Anmeldenummer: 89114612.8
(22) Anmeldetag: 08.08.1989
(51) Int. Cl.: B21D 3/12

(54) **Verfahren zum Richten eines länglichen Metallteiles, insbesondere eines Pleuels für Hubkolbenmaschinen**
Method of straightening an elongate metal object, in particular the connecting rod of a reciprocating-piston engine
Procédé de dressage de produits allongés en métal, en particulier une bielle d'une machine à pistons alternatifs

(30) Priorität: 03.09.1988 DE 3830028
(43) Veröffentlichungstag der Anmeldung: 04.04.1990
(73) Patentinhaber: Bayerische Motoren Werke Aktiengesellschaft, 80788 München (DE)
(72) Erfinder: Engelmohr, Franz, D-8037 Olching (DE)

(56) Entgegenhaltungen:
- FR-A- 2 195 486
- FR-A- 2 578 457
- GB-A- 1 320 748
- GB-A- 2 068 277

## Beschreibung

Die Erfindung bezieht sich auf ein Verfahren zum Richten eines länglichen Metallteiles nach den im Oberbegriff des Patentanspruches 1 beschriebenen Verfahrensschritten.

Ein derartiges Verfahren ist aus der DE-A 36 05 201 (bzw. FR-A 25 78 457) zum Richten langgestreckter Metallprofile von nicht-rotationssymetrischen Querschnitten bekannt. Hierbei wird das Metallprofil zwischen den eingespannten Endbereichen während der elastischen Verformung dieses Zwischenbereiches in Längsrichtung auf Zug belastet und ferner zur Profilkorrektur tordiert. Während das Tordieren lediglich der Profilkorrektur dient, ermöglicht die zusätzliche Zugbelastung bzw. das Streckziehen ein bleibendes Ausrichten des Metallprofils ausschließlich im elastischen Verformungsbereich. Für Metallteile mit rotationssymetrischen Querschnitten ist es aus der DE-A 23 40 153 zur bleibenden Ausrichtung bekannt, das Metallteil während des elastischen Richtzustandes bis in den plastischen Bereich hinein zu tordieren.

Schließlich ist es aus der DE-Z "Metall", 1980, H.4, Seite 320 - 323, bekannt, metallische Bauteile durch örtlich gezieltes Kugelstrahlen zu richten, wobei das Strahlen eine plastisch umgeformte Oberflächenschicht mit Druckeigenspannungen ergibt.

Für dynamisch hochbelastete, längliche Metallteile von nicht-rotationssymetrischem Querschnitt sind die bekannten Richt-Verfahren, insbesondere im Hinblick auf unterschiedliche Spannungsgradienten wenig zufriedenstellend. Als ein derartiges Bauteil kann das Pleuel einer Hubkolbenmaschine betrachtet werden. Vor allem für übliche Hubkolben-Brennkraftmaschinen sind die Pleuel geschmiedete Stahlteile. Die in einem Gesenk geschmiedeten Pleuel werden unmittelbar nach der Entnahme aus dem Gesenk in einem Stanzwerkzeug vom Gesenkgrat befreit und mit der vorhandenen Schmiedewärme einem Vergütungsprozeß zugeführt. Vor der spanabhebenden Bearbeitung der Pleuel werden diese gerichtet. Hierbei wird das Pleuel in die zu richtende Lage gedrückt bzw. geklopft, wobei um das Maß der elastischen Rückfederung überbogen werden muß. Dieses Überbiegen wirkt sich nachteilige auf die dynamische Festigkeit des Pleuels aus. Dieser nachteilige Einfluß auf die Sicherheit des Bauteiles ist durch eine entsprechende bauliche Bemessung zu berücksichtigen.

Der Erfindung liegt die Aufgabe zugrunde, das gattungsgemäße Verfahren zum Richten eines länglichen Metallteiles derart abzuwandeln, daß ein längliches Metallteil von beliebigem Querschnitt, wie z.B. ein Pleuel einer Hubkolbenmaschine, einwandfrei in einfacher und kostengünstiger Weise gerichtet wird, wobei mit dem Richten eine Steigerung der dynamischen Festigkeit, insbesondere der Dauerfestigkeit, verbunden ist.

Zur Lösung dieser Aufgabe wird das Metallteil in einem Zwischenbereich während des Streckziehens in Längsrichtung - maximal bis zur Streckgrenze - an der Oberfläche kalt verformt.

Ein Vorteil der Erfindung liegt darin, daß beim Richten unter Vorspannung bei gleichzeitiger Kaltverformung der freien Oberfläche des Metallteiles dieses beim Richten nicht überbogen werden muß. Mit der Kaltverformung der Oberfläche wird der Werkstoff des Metallteiles in oberflächennahen Bereichen in überwiegend longitudinaler Richtung plastiziert. Bei Wegnahme der Zugbelastung vom Metallteil nach vollzogener Kaltverformung der Oberfläche federn nur die inneren Werkstoffbereiche elastisch zurück. In den plastizierten äußeren Werkstoffbereichen treten dadurch hohe Druckeigenspannungen in Längsrichtung auf. Mit der Kaltverformung der Oberfläche wird somit der durch elastische Verformung und durch überlagerte Zugbelastung erreichte Richtzustand des Metallteiles bzw. des Pleuels gewissermaßen eingefroren.

Weiter weist das erfindungsgemäße Richten mit Kaltverformung der Oberfläche des Metallteiles bzw. des Pleuels den weiteren Vorteil auf, daß in oberflächennahen Bereichen des Pleuels gegebene Schmiedefehler sowie beim Stanzen des Gesenkgrates entstehende Überlappungen und ferner Oberflächenfehler von geringer Tiefe in ihren festigkeitsmindernden Auswirkungen durch das Kaltverformen der Oberfläche kompensiert werden und somit der Ausschuß wesentlich verringert wird. Im Bereich der als Kerben wirkenden Oberflächenrisse werden mit der Kaltverformung Druckeigenspannungszustände erzeugt, die die dynamische Festigkeit steigern. Diese Steigerung kann in weiterer vorteilhafter Weise für eine nicht unerhebliche Gewichtsreduzierung bei unveränderter Betriebssicherheit des jeweiligen Bauteiles genutzt werden.

Zur Erzielung des elastischen Richtzustandes kann die Zugkraft unter Beachtung der Formzahl (α_{K}) für das jeweilige Metallteil (Pleuel) max. bis zu der im Bereich eines im Metallteil verursachten Kerbgrundes auftretenden Streckgrenze (σ_{S}) gesteigert werden. Hierbei kann für eine günstige Werkstoffausnützung die Zugkraft bzw. Zugbelastung dehnungsgesteuert werden. Ist das längliche Metallteil vorzugsweise ein als vergütetes Schmiederohteil vorgegebenes Pleuel, so kann die Zugkraft bzw. Zugbelastung im wesentlichen durch die aus der Qualität der Vergütung resultierenden Streckgrenze bestimmt werden. Mit einer solchermaßen dehnungsgesteuert bestimmten Zugbelastung ergibt sich in vorteilhafter Weise zugleich eine Qualitätskontrolle. Um für die Pleuel eine hohe Qualität sicherzustellen, können die zulässigen Abweichungen der dehnungsgesteuerten Zugbelastung gering gewählt werden. Andererseits läßt die Streuung der dehnungsgesteuerten Zugbelastungen einen unmittelbaren Rückschluß auf die Qualität des Vergütungsprozesses bzw. des Querschnittes zu. Schließlich wird die für das Richten des jeweiligen Bauteiles vorgeschlagene Kaltverformung der Oberfläche in einfacher und kostengünstiger Weise nach Anspruch 3 durch das bekannte Kugelstrahlen erzielt. Wie jedoch Anspruch 2 weiter ausweist, ist die Kaltverformung der Oberfläche des jeweiligen Bauteiles nicht auf das Kugelstrahlen allein beschränkt.

Nachfolgend wird das erfindungsgemäße Verfahren zum Richten eines länglichen Metallteiles am Beispiel des Richtens eines Pleuels für eine Hubkolbenmaschine beschrieben.

Ein Pleuel für hochdrehende Hubkolben-Brennkraftmaschine ist aus Stahl und in einem Gesenk geschmiedet. Unmittelbar nach Entnahme aus dem Gesenk wird der Gesenkgrat mittels eines Stanzwerkzeuges vom Pleuel entfernt. Das noch schmiedewarme Pleuel wird einem Vergütungsprozeß zugeführt. Insbesondere durch ungleichmäßige Abfuhr beim Auskühlen des vergüteten Pleuels unterliegt dieses einem Verzug. Vor der spanabhebenden Bearbeitung, insbesondere der Lagerbohrungen in beiden Pleuelaugen, muß das Pleuel gerichtet werden.

Das im schmiederohen, jedoch vergüteten Zustand mit Gratnaht und Oberflächenfehlern vorliegende Stahl-Pleuel wird in einer Vorrichtung an beiden Pleuelaugen geklemmt angeordnet. Beide Klemmeinrichtungen der Vorrichtung sind so ausgebildet und angeordnet, daß beide Pleuelaugen zueinander ausgerichtet werden, wobei dieses Ausrichten unter elastischer Verformung des die Pleuelaugen verbindenden Pleuelschaftes erfolgt. Anschließend wird der elastisch verformte Pleuelschaft mittels der Klemmeinrichtungen auf Zug belastet, wobei die Zugbelastung dehnungsgesteuert bis zur Streckgrenze des vergüteten Pleuels gesteigert wird. Während der dem elastischen Richtzustand überlagerten Zugbelastung durch eine der Streckgrenze entsprechende statische Zugkraft wird die Oberfläche des Pleuelschaftes und seiner Übergänge zu den Pleuelaugen mittels Kugelstrahlen kalt verformt.

Mit der unter Zugspannung gestrahlten Bauteiloberfläche wird eine bleibende Ausrichtung des Pleuels nach Entnahme aus der Vorrichtung erzielt.

Weiter wird mit der Kaltverformung der Oberfläche die Dauerfestigkeit, insbesondere die Dauerschwingfestigkeit, des Pleuels erhöht. Weiter wird mit der dehnungsgesteuerten Zugbelastung des vergüteten Pleuels zugleich eine Qualitätskontrolle erzielt.

## Patentansprüche

1. Verfahren zum Richten eines länglichen Metallteiles, insbesondere eines Pleuels für Hubkolbenmaschinen,
- wobei das Metallteil mit seinen Endbereichen eingespannt wird und
- beide Endbereiche des Metallteiles unter elastischer Verformung des Zwischenbereiches bei gleichzeitigem Streckziehen zueinander ausgerichtet werden,
dadurch gekennzeichnet,
- daß der Zwischenbereich (Pleuelschaft) während des Streckziehens in Längsrichtung - maximal bis zur Streckgrenze - an der Oberfläche kalt verformt wird.

2. Verfahren nach Anspruch 1,
dadurch gekennzeichnet, daß das Kaltverformen der Oberfläche des Zwischenbereichs durch Bestrahlen mit einem Strom harter Teilchen oder beim Aufprall hart wirkender Teilchen (Flüssigkeit) erfolgt.

3. Verfahren nach Anspruch 2,
dadurch gekennzeichnet, daß die harten Teilchen Stahlkugeln sind.

## Claims

1. A method for straightening an elongate metal part, especially a connecting rod for reciprocating-piston engines,
- in which the metal part is clamped by its end regions and
- both end regions of the metal part are aligned with respect to each other under elastic deformation of the intermediate region, with simultaneous stretch-forming,
characterised in that
- the intermediate region (connecting rod shaft) is cold-formed on the surface during the stretch-forming in longitudinal direction - at a maximum up to the yield limit.

2. A method according to Claim 1,
characterised in that the cold-forming of the surface of the intermediate region takes place by blasting with a flow of hard particles or on impact of particles having a hard effect (fluid).

3. A method according to Claim 2,
characterised in that the hard particles are steel balls.

## Revendications

1. Procédé pour le dressage d'un produit métallique allongé, en particulier d'une bielle pour moteurs à pistons alternatifs,
- le produit métallique étant bloqué par ses zones terminales, et
- les deux zones terminales du produit métallique étant calées l'une sur l'autre par déformation élastique de la zone intermédiaire lors de l'étirement concomitant,
procédé caractérisé en ce que la zone intermédiaire (le corps de la bielle) est déformée à froid sur la surface pendant l'étirement dans le sens longitudinal
- au maximum jusqu'à la limite d'élasticité -.

2. Procédé selon la revendication 1, caractérisé en ce que la déformation à froid de la surface de la zone intermédiaire a lieu par grenaillage avec un flux de particules dures ou lors de l'impact de particules agissant durement (liquide).

3. Procédé selon la revendication 3, caractérisé en ce que les particules dures sont des billes d'acier.
